# EUROPÄISCHE PATENTSCHRIFT

(11) **EP 3 129 527 B1**
(45) Veröffentlichungstag und Bekanntmachung des Hinweises auf die Patenterteilung: **28.08.2019**
(21) Anmeldenummer: 15712058.5
(22) Anmeldetag: 21.03.2015
(51) Int. Cl.: C23C 22/68, C23C 22/22, C25D 13/20, C25D 13/22

(54) **VERFAHREN ZUR PASSIVIERUNG EINER METALLISCHEN OBERFLÄCHE**
METHOD FOR PASSIVATING A METAL SURFACE
PROCÉDÉ DE PASSIVATION D'UNE SURFACE MÉTALLIQUE

(30) Priorität: 11.04.2014 DE 102014005444
(43) Veröffentlichungstag der Anmeldung: 15.02.2017
(73) Patentinhaber: Audi AG, 85045 Ingolstadt (DE)
(72) Erfinder: GRABOWSKI, Michael, 91126 Schwabach (DE); BLUCHER, Daniel, N-7038 Trondheim (NO); KORTE, Michael, 85049 Ingolstadt (DE); BRETTMANN, Matthias, 91227 Leinburg (DE); VIRTANEN, Sannakaisa, 91056 Erlangen (DE)
(86) Internationale Anmeldenummer: PCT/EP2015/000622
(87) Internationale Veröffentlichungsnummer: WO 2015/154851

(56) Entgegenhaltungen:
- DE-A1-102010 060 700
- GU X N ET AL: "Influence of artificial biological fluid composition on the biocorrosion of potential orthopedic Mg-Ca, AZ31, AZ91 alloys; Influence of artificial biological fluid composition on the biocorrosion of potential orthopedic Mg--Ca, AZ31, AZ91 alloys", BIOMEDICAL MATERIALS, INSTITUTE OF PHYSICS PUBLISHING, BRISTOL, GB, Bd. 4, Nr. 6, 1. Dezember 2009 (2009-12-01), Seite 65011, XP020170659, ISSN: 1748-605X
- XIN Y ET AL: "studies of biomedical magnesium alloys in a simulated physiological environment: A review", ACTA BIOMATERIALIA, ELSEVIER, AMSTERDAM, NL, Bd. 7, Nr. 4, 3. Dezember 2010 (2010-12-03), Seiten 1452-1459, XP028366341, ISSN: 1742-7061, DOI: 10.1016/J.ACTBIO.2010.12.004 [gefunden am 2010-12-08]
- HIROMOTO S ET AL: "High corrosion resistance of magnesium coated with hydroxyapatite directly synthesized in an aqueous solution", ELECTROCHIMICA ACTA, ELSEVIER SCIENCE PUBLISHERS, BARKING, GB, Bd. 54, Nr. 27, 30. November 2009 (2009-11-30), Seiten 7085-7093, XP026600732, ISSN: 0013-4686, DOI: 10.1016/J.ELECTACTA.2009.07.033 [gefunden am 2009-07-17]

## Beschreibung

Die Erfindung betrifft ein Verfahren zur Passivierung einer metallischen Oberfläche eines Leichtmetallbauteils nach dem Oberbegriff des Patentanspruches 1.

Der Einsatz von Leichtmetallbauteilen ist branchenübergreifend gängige Praxis. Speziell im Fahrzeugbau können beispielhaft Fahrzeugkarosserien im Mischbau zum Beispiel aus Leichtmetall- und Stahlblechteilen gefertigt werden, um eine Gewichtsreduzierung zu erzielen. Beispielhaft können als Leichtmetall Aluminium- oder Magnesium-Werkstoffe oder Legierungen davon eingesetzt werden.

Aus der DE 196 30 289 C2 ist ein Verfahren zum Lackieren von Fahrzeugkarosserien bekannt. Demzufolge wird die Rohkarosserie vor dem eigentlichen Lackiervorgang einer Vorbehandlung unterzogen, bei der Karosserien zunächst in einer Spritz- und Volltauchzone entfettet werden. Anschließend werden die gereinigten Fahrzeugkarosserien in einem Phosphatier-Bad mit einer Zinkphosphat-Schicht überzogen. Diese dient als zusätzlicher Korrosionsschutz und als Haftvermittler für die nachfolgende Grundierung. Im Anschluss an diesen Vorbehandlungsschritt erfolgt eine Kataphorese-Grundierung im Tauchverfahren, bei dem unter angelegter elektrischer Gleichspannung die im Tauchbad gelösten Lackpartikel vom Karosserieblech angezogen werden und dort unter Bildung einer Grundierung haften bleiben. Anschließend wird die grundierte Fahrzeugkarosserie in einen nachgeschalteten Durchlaufofen gefördert, in dem die Grundierung eingebrannt wird. Darauffolgend wird die mit der Grundierung versehene Fahrzeugkarosserie zu einer weiteren Beschichtungsstation geführt, in der eine Decklackierung in dem vom Kunden gewünschten Farbton erfolgt. Hierbei können die Lackpartikel durch ein elektrostatisches Feld von unter Hochspannung stehenden Stützköpfen zu der geerdeten Karosserie transportiert werden. Dieser Decklackierung ist ebenfalls ein Durchlaufofen nachgeschaltet, in dem bei hoher Temperatur eine Aushärtung der Decklackierung erfolgt. Anschließend wird in einer weiteren Beschichtungsstation eine Klarlackschicht aufgebracht, die in einem nachfolgenden Trocknungsschritt ebenfalls unter hoher Temperatur ausgehärtet wird.

Bei im Mischbau gefertigten Fahrzeugkarosserien sind die Leichtmetallbauteile (aus Mg oder Al) im Vergleich zu den Stahl-Bauteilen korrosionsanfälliger. Vor allem Lackunterwanderungen und Filiformkorrosion sind häufiger auftretende Schadensbilder. Zum Schutz der Leichtmetall-Bauteile ist eine Beizpassivierung sowie die Applikation einer anodischen Beschichtung gängige Praxis. Die kommerziellen Beschichtungen bieten jedoch nur zum Teil die notwendige Schutzwirkung gegen Eigenkorrosion, Filiformkorrosion und/oder Lackunterwanderung. Vor allem im Kontakt mit Magnesium ist der hohe Potentialunterschied als korrosionsfördernd zu betrachten.

DE102010060700 A offenbart ein Korrosionsschutzverfahren, dass für die Anwendung beim Mischbau geeignet ist.

Die kommerziell verfügbaren Beschichtungssysteme für Leichtmetallbauteile weisen kein ausreichend passivierendes Verhalten auf und sind oftmals insbesondere gegenüber Magnesium zu "edel" (das heißt zu hohe Korrosionspotentiale). Werden Magnesiumlegierungen durch den Kontakt mit edleren Metallen (zum Beispiel Aluminium) elektrochemisch polarisiert, kommt es zu einem exponentiellen Anstieg des Korrosionsstromes.

Die veröffentlichte Studie mit dem Titel "Influence of artificial biological fluid composition on the biocorrosion of potential orthopedic Mg-Ca, AZ31, AZ91 alloys" erschienen im Biomedical Materials (Band 4, Nummer 6, 1. Dezember 2009, Seite 65011, XP020170659, ISSN: 1748-605X) beschreibt die Behandlung von Magnesiumoberflächen mit einem Nährmedium, um Konversionsschichten zu erhalten, die Kalziumphosphate, Magnesiumoxid, Magnesiumhydroxid und Aminosäuren enthalten. Als Nährmedium wurde "Dulbecco's Modified Eagle's Medium" (kurz DMEM) verwendet. Dieses Nährmedium enthält anorganische Salze und Aminosäuren. Aus dieser Studie ist also ein gattungsgemäßes Verfahren zur Passivierung einer metallischen Oberfläche bekannt.

Auch die mit dem Titel "In vitro studies of biomedical magnesium alloys in a simulated physiological environment: A review" veröffentlichte Studie erschienen im Acta Biomaterialia (Band 7, Nummer 4, 3. Dezember 2010, Seiten 1452 bis 1459, XP028366341, ISSN: 1742-7061) beschreibt die Behandlung von Magnesiumoberflächen mit dem als "Dulbecco's Modified Eagle's Medium" bekannten Nährmedium.

Aus der mit dem Titel "High corrosion resistance of magnesium coated with hydroxyapatite directly synthesized in an aqueous solution" erschienene Studie ist eine Konversionsschicht für Magnesium auf der Basis von Kalziumphosphaten bekannt. Die Studie ist in der Electrochimica Acta (Band 54, Nummer 27, 30. November 2009, Seiten 7085 bis 7093, XP026600732, ISSN: 0013-4686) veröffentlicht.

Die Aufgabe der Erfindung besteht darin, ein Verfahren zur Passivierung der metallischen Oberfläche eines Leichtmetallbauteils bereitzustellen, bei der insbesondere bei Aluminium oder Magnesium eine ausreichende Passivierung erzielt wird sowie eine Kontaktkorrosionsgefahr herabgesetzt wird.

Die Aufgabe ist durch die Merkmale des Patentanspruches 1 gelöst. Bevorzugte Weiterbildungen der Erfindung sind in den Unteransprüchen offenbart.

Der Erfindung liegt die Idee zu Grunde, sich bei der Zusammensetzung der Passivierungslösung zumindest grundsätzlich an der Zusammensetzung von menschlichem Blut zu orientieren. Überraschend wurde nämlich herausgefunden, dass bestimmte Komponenten des menschlichen Blutes eine schützende und passivierend wirkende Beschichtung auf Metalloberflächen, speziell aus Leichtmetall wie Aluminium und/oder Magnesium, erzeugen. In einer speziellen Ausführungsvariante der Erfindung können Konzentrationen einzelner Bestandteile im Wesentlichen unverändert in der Passivierungslösung nachgebildet werden. Vor diesem Hintergrund erfolgt ein spezieller Passivierungsschritt, bei dem unter Verwendung einer wässrigen, insbesondere blutähnlichen Passivierungslösung auf der metallischen Bauteiloberfläche eine kalziumphosphathaltige Konversionsschicht erzeugt wird, die Oxide und Hydroxide des Bauteil-Werkstoffes und der Passivierungslösung aufweist und Aminosäuren enthält.

Das mit der passivierten metallischen Oberfläche ausgebildete Leichtmetallbauteil kann branchenübergreifend eingesetzt werden. Beispielhaft ist das Leichtmetallbauteil ggf. im Automobilbereich einsetzbar, und zwar sichtgeschützt innerhalb des Fahrzeugs oder als nach außen sichtbares Außenteil. Beispielhaft kann das Leichtmetallbauteil als ein fahrzeuginnenseitiger Display-Rahmen, ein Aggregateteil, ein Fahrwerksteil oder ein Bestandteil einer Sitzrahmenstruktur realisiert sein.

Der passivierend wirkende Korrosionsschutzprimer (das heißt die Konversionsschicht) erzeugt eine Reduktion der Eigenkorrosionsströme um den Faktor 10. Zudem erfolgt eine Erhöhung des Lochfrasspotentials um mehr als 0,5 V bei gleichzeitiger Reduzierung der kathodischen Stromdichten. Dabei ist die erfindungsgemäße Konversionsschicht sehr günstig im Kontakt zu edleren Materialien (wie zum Beispiel Aluminium oder Stahl). Zudem erfolgt mit der erfindungsgemäßen Konversionsschicht eine Reduktion der Kontaktkorrosionsströme mit Aluminium, Stahl, Zink, Kohlenstofffasern oder CFK. Ferner ergibt sich ein Anstieg des Durchtrittswiderstands durch Applikation der Beschichtung (das heißt je höher der Durchtrittswiderstand, desto geringer die Korrosionsströme; der Durchtrittswiderstand verhält sich umgekehrt proportional zu den Korrosionsströmen). Darüber hinaus wird ein passives Verhalten erzeugt, bei dem wesentlich geringere globale Korrosionsströme auftreten. Im Vergleich dazu ergeben sich bei herkömmlichen Konversionsschichten eine Vielzahl von feinverteilten lokalen Korrosionsstellen. Insgesamt ist hervorzuheben, dass die erfindungsgemäße Konversionsschicht niedrige Eigenkorrosionsströme sowie eine hohe Passivität erzeugt. Im Kontakt mit Aluminium und Stahl ergeben sich nur geringe Kontaktkorrosionsströme.

Bei einem Bauteil-Werkstoff aus Aluminium ergibt sich mit der Passivierungslösung eine kompakte kalziumphosphat- und aluminiumhydroxid/oxid-haltige Beschichtung mit Aminosäuren. Die Schichtmorphologie ist dabei schollenförmig aufgebaut, und zwar mit zwischengeordneten Rissen, die z.B. bei einer, in einem Lackierprozess nachfolgenden KTL-Abscheidung für eine ausreichend große Restleitfähigkeit sorgen. Zudem kann die flüssige Ausgangskomponente der Grundierung in die Risse eindringen, wodurch sich eine gute Haftfähigkeit zwischen der Konversionsschicht und der Grundierung ergibt.

Alternativ dazu ergibt sich bei einem Bauteil-Werkstoff aus Magnesium eine kompakte kalziumphosphat- und magnesiumhydroxid/oxid-haltige Beschichtung, deren Schichtmorphologie ebenfalls schollenförmig ausgebildet ist.

Nachfolgend sind weitere optionale Merkmale der Erfindung beschrieben: So kann die Passivierungslösung bevorzugt als Aktivatoren zur Aktivierung der Metalloberfläche des Bauteils zumindest die folgenden Bestandteile aufweisen:

| | |
|---|---|
| NaCl | mit einer Konzentration zwischen 5500 und 7500, insbesondere 6400 mg/l; und/oder |
| KCl | mit einer Konzentration zwischen 300 und 500, insbesondere 400 mg/l. |

Sowohl NaCl als auch KCl wirken als Chlorid-Quelle und unterstützen eine Aktivierung der Schichtbildung, bei der vermehrt Werkstoff-Ionen aus der Oberfläche des Bauteils herausgelöst werden, die für die Schichtbildung notwendig sind.

Zudem kann die Passivierungslösung als Katalysatoren und Schichtbildner zumindest die folgenden Aminosäuren aufweisen:

| | |
|---|---|
| D-Ca-Pantothenat | mit einer Konzentration zwischen 2 und 5, insbesondere 4 mg/l, und/oder |
| L-Isoleucin | mit einer Konzentration zwischen 80 und 120, insbesondere 105 mg/l. |

Die Aminosäure L-Isoleucin wirkt dabei speziell als ein Schichthaftmittel, das die Haftfähigkeit der Konversionsschicht auf der metallischen Bauteiloberfläche unterstützt.

Zur Unterstützung der Schichtbildung sind zudem Ca²⁺- und/oder PO₄³⁻-Ionen als Fragmente in der Konversionsschicht eingebaut. In diesem Fall kann bevorzugt die Passivierungsschicht Kalziumphosphate enthalten.

Darüber hinaus kann die Konversionsschicht karbonathaltige Bestandteile aufweisen. Zur Bereitstellung solcher karbonathaltiger Schichtbestandteile kann die Passivierungslösung NaHCO₃ enthalten. Die Karbonatbildung ist zudem abhängig von ggf. zugeführtem CO₂.

Als weiteren Hilfsstoff zur Unterstützung der Schichtbildung kann die Passivierungslösung Na-Pyruvat enthalten, und zwar mit einer Konzentration zwischen 90 und 150 mg/l, insbesondere 110 mg/l.

Wie oben dargelegt, besteht ein wesentlicher Erfindungsaspekt darin, dass bestimmte Bestandteile des menschlichen Blutes in weitgehend unveränderter Konzentration auf die Passivierungslösung übertragen werden. Entsprechend kann die wässrige Passivierungslösung in einer Ausführungsvariante zumindest die folgenden Bestandteile enthalten, deren Konzentrationen ihren Konzentrationen in menschlichem Blut nachgebildet sind:

| | |
|---|---|
| NaCl | mit insbesondere 6400 mg/l |
| KCl | mit insbesondere 400 mg/l |
| NaH₂PO₄ | mit insbesondere 124 mg/l |
| CaCl₂ | mit insbesondere 200 mg/l |
| NaHCO₃ | mit insbesondere 3700 mg/l |
| Na-Pyruvat | mit insbesondere 110 mg/l |
| D-Ca-Pantothenat | mit insbesondere 4 mg/l |
| Myo-Inositol | mit insbesondere 7,2 mg/l |
| L-Isoleucin | mit insbesondere 105 mg/l |

Von wesentlicher Bedeutung für das Beschichtungsverhalten sind zumindest einer oder mehrere, insbesondere alle der folgenden Bestandteile der Passivierungslösung:

| | |
|---|---|
| L-Arginin•HCL | mit insbesondere 84 mg/l |
| L-Cystin | mit insbesondere 48 mg/l |
| L-Histidin•HCl•H₂O | mit insbesondere 42 mg/l |
| L-Leucin | mit insbesondere 105 mg/l |
| L-Lysin•HCl | mit insbesondere 146 mg/l |
| L-Methionin | mit insbesondere 30 mg/l |
| L-Phenylalanin | mit insbesondere 66 mg/l |
| L-Threonin | mit insbesondere 95 mg/l |
| L-Tryptophan | mit insbesondere 16 mg/l |
| L-Tyrosin | mit insbesondere 72 mg/l |
| L-Valin | mit insbesondere 94 mg/l |
| L-Serin | mit insbesondere 42 mg/l |
| Cholinchlorid | mit insbesondere 4 mg/l |
| Folsäure | mit insbesondere 4 mg/l |
| Nicotinamid | mit insbesondere 4 mg/l |
| Pyridoxal•HCl | mit insbesondere 4 mg/l |
| Riboflavin | mit insbesondere 0.4 mg/l |
| Thiamin-HCl | mit insbesondere 4 mg/l |

Die erfindungsgemäße Passivierungsreaktion kann bei einem pH-Wert von etwa 7 erfolgen. In diesem Fall läuft die Beschichtungsreaktion nur langsam ab. Alternativ kann die Beschichtungsreaktion auch im sauren Bereich stattfinden. Die Beschichtungsreaktion kann durch Erhöhung der Temperatur, Reduzierung des pH-Wertes und/oder durch Polarisation und/oder Erhöhung des Partialdruckes von CO₂ beschleunigt werden.

In einem speziellen Anwendungsfall kann das Leichtmetallbauteil ein Fahrzeugteil sein, das zunächst mit der erfindungsgemäßen Passivierungslösung unter Bildung der Konversionsschicht vorbehandelt wird. Die Konversionsschicht des Bauteils kann in einem folgenden Beschichtungprozess mit zumindest einer weiteren Schicht überdeckt werden. Erfindungsgemäß weist der Beschichtungsprozess einen ersten Beschichtungsschritt auf, bei dem eine Leichtmetall-KTL-Schicht, d.h. eine organische Schutzschicht, gebildet wird. Dies erfolgt in einem Tauchverfahren (d.h. Leichtmetall-KTL) unter angelegter Gleichspannung, wodurch die im Tauchbad gelösten Lackpartikel vom metallischen Bauteil angezogen werden und dort unter Bildung der Leichtmetall-KTL-Schicht haften bleiben. In einem weiteren Beschichtungsschritt wird dann eine Pulverbeschichtung aufgebracht. Dies erfolgt in einem Pulverbeschichtungsprozess unter angelegter Gleichspannung. Im Hinblick auf eine prozesssichere Beschichtung ist die bereits oben erwähnte spezielle schollenförmige Schichtmorphologie mit den Rissstrukturen von besonderer Bedeutung. Diese gewährleistet nämlich im Tauchverfahren und im Pulverbeschichtungsprozess eine ausreichende elektrische Restleitfähigkeit durch die Konversionsschicht hindurch.

Im Anschluß an den Bauteil-Beschichtungsprozess kann in einem möglichen Anwendungsfall das Leichtmetallbauteil, z.B. als ein sichtseitiges Außenteil, in einem Nietvorgang an die noch nicht lackierte Rohbaukarosserie gefügt werden. Die Rohkarosserie wird dann zusammen mit dem daran montierten Leichtmetallbauteil einem herkömmlichen Karosserie-Lackierprozess unterworfen. D.h. es erfolgt eine Kataphorese-Grundierung der Rohkarosserie im Tauchverfahren, bei dem unter angelegter elektrischer Gleichspannung die im Tauchbad gelösten Lackpartikel von der Rohkarosserie angezogen werden und dort unter Bildung einer Grundierung haften bleiben. Anschließend wird die grundierte Rohkarosserie in einen nachgeschalteten Durchlaufofen gefördert, in dem die Grundierung eingebrannt wird. Darauffolgend wird die mit der Grundierung versehene Rohkarosserie zu einer weiteren Beschichtungsstation geführt, in der ein KTL-Prozess erfolgt. Dem KTL-Prozess ist ebenfalls ein Durchlaufofen nachgeschaltet, in dem bei hoher Temperatur ein Einbrennen der KTL-Schicht erfolgt. Anschließend wird in einer weiteren Beschichtungsstation ein herkömmlicher automobiler Lackaufbau aufgebracht, der in einem nachfolgenden Trocknungsschritt ebenfalls unter hoher Temperatur eingebrannt wird.

Im obigen Karosserie-Lackierprozess ist das an der Rohkarosserie montierte Leichtmetallbauteil bereits mit einem Schichtaufbau vorbeschichtet, und zwar mit der Konversionsschicht, der Leichtmetall-KTL-Schicht und der Pulverbeschichtung. Das Leichtmetallbauteil ist somit elektrisch isoliert, so dass die im Rohkarosserie-Lackierprozess elektrisch applizierte KTL-Schicht nicht mehr haften bleibt, während sich der herkömmliche automobile Lackaufbau ohne weiteres auf das bereits beschichtete Leichtmetallbauteil applizieren lässt.

Die vorstehend erläuterten und/oder in den Unteransprüchen wiedergegebenen vorteilhaften Aus- und/oder Weiterbildungen der Erfindung können - außer zum Beispiel in den Fällen eindeutiger Abhängigkeiten oder unvereinbarer Alternativen - einzeln oder aber auch in beliebiger Kombination zur Anwendung kommen.

Die Erfindung und ihre vorteilhaften Aus- und Weiterbildungen sowie deren Vorteile werden nachfolgend anhand von Zeichnungen näher erläutert.

Es zeigen:
- Fig. 1: den Schichtaufbau eines fertig lackierten Leichtmetallbauteils, das hier beispielhaft ein außenseitig an der Fahrzeugkarosserie anbringbares Außenteil darstellen soll;
- Fig. 2 bis 4: jeweils Ablaufpläne, die Beschichtungsprozesse zur Herstellung des in der Fig. 1 gezeigten Schichtaufbaus veranschaulichen; und
- Fig. 5 bis 7: jeweils stark vergrößerte Teilschnittansichten, die den Beschichtungsprozess bis zum Auftragen der Leichtmetall-KTL-Schicht veranschaulichen.

In der Fig. 1 ist in einer stark vergrößerten Teilschnittansicht beispielhaft der Schichtaufbau 1 einer Lackbeschichtung auf der Metalloberfläche 25 eines Karosserie-Bauteils 3 gezeigt. Beispielhaft ist hier das Karosserie-Bauteil 3 aus Leichtmetall gefertigt, etwa aus Aluminium, Magnesium oder eine Legierung davon. Demzufolge weist der Schichtaufbau 1 unmittelbar an der WerkstückOberfläche 25 des Leichtmetall-Bauteils 3 eine Konversionsschicht 5 auf, die zur Passivierung sowie zum Korrosionsschutz dient. Die Konversionsschicht 5 ist von einer Leichtmetall-KTL-Schicht 6 überzogen. Auf dieser ist eine Pulverbeschichtung 7 gebildet, auf der ein herkömmlicher automobiler Lackaufbau 9 aufgetragen ist. Wie aus der Fig. 1 weiter hervorgeht, weist die Konversionsschicht 5 eine schollenförmige Schichtmorphologie auf, bei der zwischen Einzelschollen 11 Risse 13 ausgebildet sind. Die Risse 13 sorgen in einem später beschriebenen KTL-Beschichtungsprozess für eine ausreichende Restleitfähigkeit zwischen einem KTL-Tauchbad und dem Leichtmetall-Werkstoff des Bauteils 3. Zudem kann während des mehrstufigen Beschichtungsprozesses die flüssige Ausgangskomponente der Leichtmetall-KTL-Schicht 6 in die Risse 13 eindringen und dadurch die Haftverbindung zur Konversionsschicht 5 steigern.

Die Fig. 1, wie auch die weiteren Fig. 2 bis 7, sind im Hinblick auf ein einfacheres Verständnis der Erfindung angefertigt. Von daher sind die Figuren lediglich grob vereinfachte Darstellungen, die keinen realitätsgetreuen Schichtaufbau 1 wiedergeben. So weist die Konversionsschicht 5 tatsächlich eine Schichtdicke auf, die im µm-Bereich liegen.

Nachfolgend wird anhand des in den Fig. 2 bis 4 gezeigten Ablaufplans ein in einer Lackieranlage durchgeführter Serienlackprozess beschrieben, in dem eine erfindungsgemäße Passivierungslösung Anwendung findet: Demzufolge erfolgt zunächst ein Passivierungsschritt P (Fig. 2). Im Passivierungsschritt P wird eine Entfettung, ein Schleifen und/oder Beizen des Bauteils 3 durchgeführt. Das so gereinigte Bauteil 3 wird dann einer erfindungsgemäßen Passivierung unterworfen, bei der es in ein Tauchbad aus der Passivierungslösung eingetaucht wird.

Die Zusammensetzung der wässrigen Passivierungslösung orientiert sich grundsätzlich an der Zusammensetzung von menschlichem Blut. Vor diesem Hintergrund enthält die Passivierungslösung zumindest die folgenden Hauptbestandteile, deren Konzentrationen identisch mit den Konzentrationen in menschlichem Blut sind:

| | |
|---|---|
| NaCl | mit 6400 mg/l |
| KCl | mit 400 mg/l |
| NaH₂PO₄ | mit 124 mg/l |
| CaCl₂ | mit 200 mg/l |
| NaHCO₃ | mit 3700 mg/l |
| Na-Pyruvat | mit 110 mg/l |
| D-Ca-Pantothenat | mit 4 mg/l |
| Myo-Inositol | mit 7,2 mg/l |
| L-Isoleucin | mit 105 mg/l |

Dabei dient NaCl und KCl in der Passivierungslösung zur Aktivierung der MetallOberfläche 25. Die Aminosäuren D-Ca-Pantothenat und Myo-Inositol sind hauptverantwortlich für den Beschichtungsprozess und weisen zudem eine katalysierende Wirkung auf. Die Komponenten NaH₂PO₄ und CaCl₂ unterstützen den Beschichtungsprozess durch Einbau der Ca²⁺- und PO₄³⁻-Ionen in die Konversionsschicht 5.

Die erfindungsgemäße Konversionsschicht 5 weist zudem karbonathaltige Schichtbestandteile auf. Diese werden in der Passivierungslösung durch die Komponente NaHCO₃ und CO₂ (aus der Atmosphäre) bereitgestellt. Als weiterer Hilfsstoff für die Schichtbildung dient die Komponente Na-Pyruvat.

Von wesentlicher Bedeutung für das Beschichtungsverhalten sind die folgenden Bestandteile der Passivierungslösung:

| | |
|---|---|
| L-Arginin•HCl | mit 84 mg/l |
| L-Cystin | mit 48 mg/l |
| L-Histidin•HCl•H₂O | mit 42 mg/l |
| L-Leucin | mit 105 mg/l |
| L-Lysin•HCl | mit 146 mg/l |
| L-Methionin | mit 30 mg/l |
| L-Phenylalanin | mit 66 mg/l |
| L-Threonin | mit 95 mg/l |
| L-Tryptophan | mit 16 mg/l |
| L-Tyrosin | mit 72 mg/l |
| L-Valin | mit 94 mg/l |
| L-Serin | mit 42 mg/l. |

Die obigen Aminosäuren sind ebenfalls Bestandteile des menschlichen Blutes, deren Konzentrationen annähernd unverändert übernommen sind.

Insgesamt handelt es sich daher bei der erfindungsgemäßen Passivierungslösung um eine wässrige Behandlungsflüssigkeit, deren pH-Wert im Bereich von etwa 7 oder im sauren Bereich liegt. Die Passivierung erfolgt in dem Tauchbad bei einer Behandlungstemperatur im Bereich von 18 bis 25°C. Die Behandlungszeit richtet sich nach dem eingestellten pH-Wert, der Prozesstemperatur und gegebenenfalls einer zusätzlichen Polarisation sowie der geforderten Solldicke der Beschichtung. Nach der Passivierung wird das Bauteil 3 einem Spül-/Trocknungsvorgang zugeführt.

Das mit der Konversionsschicht 5 beschichtete Bauteil 3 wird im vorliegenden Anwendungsfall in der weiteren Prozeßabfolge (gemäß der Fig. 3) in einer Beschichtungsstation 17 mit einer Leichtmetall-KTL-Schicht 6 (d.h. einer organischen Schutzschicht) versehen. Die Leichtmetall-KTL-Beschichtung erfolgt in gängiger Praxis im Tauchverfahren, bei dem zwischen der Karosserie 1 und dem Tauchbecken eine elektrische Gleichspannung angelegt wird, wodurch die im Tauchbad gelösten Lackpartikel vom Bauteil 3 angezogen werden und dort gleichmäßig haften bleiben. Zusätzlich erforderliche Vor- oder Nachbehandlungsschritte sind aus Gründen des einfacheren Verständnisses der Erfindung weggelassen.

In einer nachgeschalteten Trocknungsstation 18 durchläuft das Bauteil 3 mit vorgegebener Fördergeschwindigkeit einen Durchlaufofen, in dem die Leichtmetall-KTL-Schicht 6 bei Prozesstemperaturen im Bereich von zum Beispiel 180°C eingebrannt wird. Anschließend erfolgt im Prozessschritt II in einer Beschichtungsstation 20 eine Pulverbeschichtung, bei der die Schicht 7 (Fig. 1) auf das Bauteil 3 aufgetragen wird. Bei der Pulverbeschichtung 20 werden die Lackpartikel durch ein elektrostatisches Feld von unter Spannung stehenden Spitzköpfen zu dem geerdeten Bauteil 3 transportiert. Im Anschluss daran erfolgt in einer weiteren Trocknungsstation 19 abermals ein Einbrennvorgang in einem Durchlaufofen.

Im Anschluss an den Bauteil-Beschichtungsprozess L (d.h. Prozessschritte I und II der Fig. 3) wird das Leichtmetallbauteil 3 in einem beispielhaft möglichen Anwendungsfall als ein sichtseitiges Fahrzeug-Außenteil in einem Nietvorgang an eine noch nicht lackierte Rohbaukarosserie 15 gefügt. Die Rohkarosserie 15 wird in einem kontinuierlichen Prozess in eine Karosserie-Lackieranlage (siehe Fig. 4) gefördert. Dort erfolgt eine Kataphorese-Grundierung 25 im Tauchverfahren, bei dem unter angelegter elektrischer Gleichspannung die im Tauchbad gelösten Lackpartikel von der Rohkarosserie 15 angezogen werden und dort unter Bildung einer Grundierung haften bleiben. Anschließend wird die grundierte Rohkarosserie 15 in einen nachgeschalteten Durchlaufofen 27 gefördert, in dem die Grundierung eingebrannt wird. Darauffolgend wird die mit der Grundierung versehene Rohkarosserie 15 zu einer weiteren Beschichtungsstation 29 geführt, in der ein KTL-Prozess erfolgt. Dem KTL-Prozess 29 ist ebenfalls ein Durchlaufofen 31 nachgeschaltet, in dem bei hoher Temperatur ein Einbrennen der Beschichtung erfolgt. Anschließend wird in einer weiteren Beschichtungsstation 33 ein herkömmlicher automobiler Vierschicht-Lackaufbau 9 aufgebracht, der nachfolgend einem Einbrennvorgang 35 unterworfen wird.

Der in der Fig. 4 gezeigte Karosserie-Lackierprozess wird mit bereits vorbeschichtetem Leichtmetallbauteil 3 durchgeführt. D.h. das Leichtmetallbauteil 3 ist elektrisch isoliert, so dass die im Rohkarosserie-Lackierprozess applizierte KTL-Schicht nicht mehr haften bleibt, wogegen sich der herkömmliche automobile Lackaufbau 9 (d.h. ein Vierschichtaufbau) ohne weiteres auf der Pulverbeschichtung 7 des Leichtmetallbauteils 3 applizieren lässt.

In den Fig. 5 bis 7 ist in Ansichten entsprechend der Fig. 1 das LeichtmetallBauteil 3 in unterschiedlichen Prozessschritten gezeigt. So ist in der Fig. 5 das Leichtmetallbauteil 3 mit gereinigter sowie freigelegter metallischer Oberfläche 25 gezeigt. In der Fig. 6 ist das Leichtmetallbauteil 3 nach erfolgter Passivierung sowie Auslagerung gezeigt. Demzufolge ist die Konversionsschicht 5 auf der metallischen Oberfläche 25 des Leichtmetall-Bauteils appliziert, und zwar mit der erfindungsgemäßen Schollenmorphologie, das heißt mit schollenartigen Einzelfragmenten 11 sowie zwischengeordneten Rissen 13. In der Fig. 7 ist das Leichtmetallbauteil 3 nach erfolgtem Leichtmetall-KTL-Prozess gezeigt, bei der die Ausgangskomponente der Leichtmetall-KTL-Schicht 6 die Rissstruktur 13 der Konversionsschicht 5 durchtränkt, wodurch die Haftverbindung zwischen der Konversionsschicht 5 und der Leichtmetall-KTL-Schicht 6 wesentlich erhöht ist.

## Patentansprüche

1. Verfahren zur Passivierung einer metallischen Oberfläche (25) eines Leichtmetallbauteils (3), bei dem in einem Passivierungsschritt (P) eine Konversionsschicht (5) auf die Oberfläche (25) des Leichtmetallbauteils (3) aufgetragen wird, wobei im Passivierungsschritt (P) unter Verwendung einer wässrigen Passivierungslösung auf der metallischen Bauteiloberfläche (25) die kalziumphosphathaltige Konversionsschicht (5) erzeugt wird, die Oxide und Hydroxide des Bauteil-Werkstoffes und der Passivierungslösung aufweist sowie Aminosäuren enthält, wobei die Konversionsschicht (5) des Bauteils (3) in einem folgenden Beschichtungsprozess (L) mit zumindest einer Schicht (6, 7, 9) überdeckt wird, wobei der pH-Wert der Passivierungslösung in einem neutralen bis sauren Bereich liegt, **dadurch gekennzeichnet, dass** der Beschichtungsprozess (L) einen ersten Beschichtungsschritt (I) aufweist, bei dem eine Leichtmetall-KTL-Schicht (6), d.h. eine organische Schutzschicht, gebildet wird, und zwar in einem Tauchverfahren unter angelegter Gleichspannung, wodurch die im Tauchbad gelösten Lackpartikel vom metallischen Bauteil (3) angezogen werden und dort unter Bildung der Leichtmetall-KTL-Schicht (6) haften bleiben.

2. Verfahren nach Anspruch 1, **dadurch gekennzeichnet, dass** zumindest die metallische Oberfläche (25) des Bauteils (3) durch ein Leichtmetall, insbesondere Magnesium, Aluminium oder Legierungen davon, gebildet ist.

3. Verfahren nach Anspruch 1 oder 2, **dadurch gekennzeichnet, dass** die Passivierungslösung als Aktivatoren zur Aktivierung der Metalloberfläche (25) des Bauteils (3) zumindest die folgenden Bestandteile aufweist:
| | |
|---|---|
| NaCl | mit einer Konzentration zwischen 5000 und 8000, insbesondere 6400 mg/l; und/oder |
| KCl | mit einer Konzentration zwischen 300 und 500, insbesondere 400 mg/l. |

4. Verfahren nach Anspruch 1, 2 oder 3, **dadurch gekennzeichnet, dass** die Passivierungslösung als Katalysatoren und Schichtbildner zumindest die folgende Aminosäure aufweist:
| | |
|---|---|
| D-Ca-Pantothenat | mit einer Konzentration zwischen 2 und 20, insbesondere 4 mg/l. |

5. Verfahren nach einem der vorhergehenden Ansprüche, **dadurch gekennzeichnet, dass** die Passivierungslösung als Schichthaftmittel zumindest die folgende Aminosäure aufweist:
| | |
|---|---|
| L-Isoleucin | mit einer Konzentration zwischen 90 und 150, insbesondere 105 mg/l. |

6. Verfahren nach einem der vorhergehenden Ansprüche, **dadurch gekennzeichnet, dass** die Passivierungslösung zur Unterstützung der Schichtbildung zumindest die folgenden Bestandteile enthält, die als Fragmente (das heißt Ca²⁺ oder PO₄³⁻) in die Konversionsschicht integriert werden:
| | |
|---|---|
| NaH₂PO₄ | mit einer Konzentration zwischen 100 und 170, insbesondere 124 mg/l, und/oder |
| CaCl₂ | mit einer Konzentration zwischen 170 und 300, insbesondere 200 mg/l. |

7. Verfahren nach einem der vorhergehenden Ansprüche, **dadurch gekennzeichnet, dass** die Konversionsschicht (5) zur Unterstützung der Schichtbildung karbonathaltige Bestandteile aufweist, und dass insbesondere zur Bereitstellung der karbonathaltigen Bestandteile die Passivierungslösung NaHCO₃ enthält, und zwar insbesondere mit einer Konzentration zwischen 3500 und 4500, insbesondere 3700 mg/l.

8. Verfahren nach einem der vorhergehenden Ansprüche, **dadurch gekennzeichnet, dass** die Passivierungslösung zur Unterstützung der Schichtbildung Na-Pyruvat enthält, und dass dessen Konzentration zwischen 90 - 170 mg/l, insbesondere bei 110 mg/l liegt.

9. Verfahren nach einem der vorhergehenden Ansprüche, **dadurch gekennzeichnet, dass** die wässrige Passivierungslösung zumindest die folgenden Bestandteile enthält, deren Konzentrationen ihren Konzentrationen in menschlichem Blut nachgebildet sind:
| | |
|---|---|
| NaCl | mit insbesondere 6400 mg/l |
| KCl | mit insbesondere 400 mg/l |
| NaH₂PO₄ | mit insbesondere 124 mg/l |
| CaCl₂ | mit insbesondere 200 mg/l |
| NaHCO₃ | mit insbesondere 3700 mg/l |
| Na-Pyruvat | mit insbesondere 110 mg/l |
| D-Ca-Pantothenat | mit insbesondere 4 mg/l |
| Myo-Inositol | mit insbesondere 7,2 mg/l |
| L-Isoleucin | mit insbesondere 105 mg/l |

10. Verfahren nach einem der vorhergehenden Ansprüche, **dadurch gekennzeichnet, dass** die Passivierungslösung zur Steigerung des Beschichtungsverhaltens zumindest eine oder mehrere, insbesondere alle der folgenden Bestandteile enthält:
| | |
|---|---|
| L-Arginin•HCl | mit 50 bis 120, insbesondere 84 mg/l |
| L-Cystin | mit 30 bis 80, insbesondere 48 mg/l |
| L-Histidin•HCl•H₂O | mit 25 bis 65, insbesondere 42 mg/l |
| L-Leucin | mit 70 bis 140, insbesondere 105 mg/l |
| L-Lysin•HCl | mit 110 bis 170, insbesondere 146 mg/l |
| L-Methionin | mit 20 bis 50, insbesondere 30 mg/l |
| L-Phenylalanin | mit 40 bis 80, insbesondere 66 mg/l |
| L-Threonin | mit 60 bis 120, insbesondere 95 mg/l |
| L-Tryptophan | mit 13 bis 20, insbesondere 16 mg/l |
| L-Tyrosin | mit 40 bis 90, insbesondere 72 mg/l |
| L-Valin | mit 60 bis 120, insbesondere 94 mg/l |
| L-Serin | mit 20 bis 60 insbesondere 42 mg/l |
| Cholinchlorid | mit 2 bis 10, insbesondere 4 mg/l |
| Folsäure | mit 2 bis 10, insbesondere 4 mg/l |
| Nicotinamid | mit 2 bis 10, insbesondere 4 mg/l |
| Pyridoxal•HCl | mit 2 bis 10, insbesondere 4 mg/l |
| Riboflavin | mit 0,2 bis 1, insbesondere 0,4 mg/l |
| Thiamin-HCI | mit 2 bis 10, insbesondere 4 mg/l |

11. Verfahren nach einem der vorhergehenden Ansprüche, **dadurch gekennzeichnet, dass** die Konversionsschicht (5) mit einer schollenförmigen Schichtmorphologie (11) mit Rissstrukturen (13) ausgebildet wird, und dass insbesondere die Schichtmorphologie (11) beim ersten Beschichtungsschritt (I) eine ausreichende elektrische Restleitfähigkeit zwischen dem Tauchbad und dem Bauteil-Werkstoff gewährleistet und/oder durch Eindringen der flüssigen Ausgangskomponente der Leichtmetall-KTL-Schicht (6) eine Haftverbindung zwischen der Konversionsschicht (5) und der Leichtmetall-KTL-Schicht (6) steigert.

12. Verfahren nach einem der vorhergehenden Ansprüche, **dadurch gekennzeichnet, dass** der Beschichtungsprozess (L) zumindest einen weiteren Beschichtungsschritt (II) aufweist, bei dem zumindest eine Schicht (7) aufgebracht wird, und zwar in einem Pulverbeschichtungsprozess unter angelegter Gleichspannung.

## Claims

1. Method for passivating a metallic surface (25) of a light metal component (3), in which a conversion layer (5) is applied to the surface (25) of the light metal component (3) in a passivation step (P), wherein the calcium phosphate-containing conversion layer is produced on the metallic component surface (25) in the passivation step (P) using an aqueous passivation solution, which layer comprises oxides and hydroxides of the component material and the passivation solution and contains amino acids, wherein the conversion layer (5) of the component (3) is covered with at least one layer (6, 7, 9) in a subsequent coating process (L), wherein the pH of the passivation solution is in a neutral to acidic range, **characterised in that** the coating process (L) comprises a first coating step (I) in which a light metal CDC (Cathodic Dip Coating) layer (6), i.e. an organic protective layer, is formed in a dipping process under applied DC voltage, whereby the coating particles dissolved in the immersion bath are attracted by the metallic component (3) and adhere to it with the formation of the light metal CDC layer (6).

2. Method according to claim 1, **characterised in that** at least the metallic surface (25) of the component (3) is formed by a light metal, in particular magnesium, aluminium or alloys thereof.

3. Method according to claim 1 or 2, **characterised in that** the passivation solution has at least the following constituents as activators for activating the metal surface (25) of the component (3):
| | |
|---|---|
| NaCl | with a concentration between 5000 and 8000, in particular 6400 mg/l; and/or |
| KCl | with a concentration between 300 and 500, in particular 400 mg/l. |

4. Method according to claim 1, 2 or 3, **characterised in that** the passivation solution has at least the following amino acid as catalysts and layer formers:
| | |
|---|---|
| D-Ca-pantothenate | with a concentration between 2 and 20, in particular 4 mg/l. |

5. Method according to any one of the preceding claims, **characterised in that** the passivation solution has at least the following amino acid as a layering agent:
| | |
|---|---|
| L-isoleucine | with a concentration between 90 and 150, in particular 105 mg/l. |

6. Method according to any one of the preceding claims, **characterised in that** the passivation solution for aiding the layer formation contains at least the following constituents which are integrated into the conversion layer as fragments (that is, Ca²⁺ or PO₄³⁻):
| | |
|---|---|
| NaH₂PO₄ | with a concentration between 100 and 170, in particular 124 mg/l, |
and/or
| | |
|---|---|
| CaCl₂ | with a concentration between 170 and 300, in particular 200 mg/l. |

7. Method according to any one of the preceding claims, **characterised in that** the conversion layer (5) has carbonate-containing constituents in order to promote the formation of layers, and **in that** in particular for the preparation of the carbonate-containing constituents, the passivation solution contains NaHCO₃, in particular having a concentration between 3500 and 4500, in particular 3700 mg/l.

8. Method according to any one of the preceding claims, **characterised in that** the passivation solution contains Na pyruvate to aid the layer formation, and **in that** its concentration is between 90-170 mg/l, especially 110 mg/l.

9. Method according to any one of the preceding claims, **characterised in that** the aqueous passivation solution contains at least the following constituents, the concentrations of which are modelled after their concentrations in human blood:
| | |
|---|---|
| NaCl | with in particular 6400 mg/l |
| KCl | with in particular 400 mg/l |
| NaH₂PO₄ | with in particular 124 mg/l |
| CaCl₂ | with in particular 200 mg/l |
| NaHCO₃ | with in particular 3700 mg/l |
| Na-pyruvate | with in particular 110 mg/l |
| D-Ca pantothenate | with in particular 4 mg/l |
| Myo-inositol | with in particular 7.2 mg/l |
| L-isoleucine | with in particular 105 mg/l |

10. Method according to any one of the preceding claims, **characterised in that** the passivation solution for increasing the coating behaviour contains at least one or more, in particular all, of the following constituents:
| | |
|---|---|
| L-arginine•HCl | with 50 to 120, in particular 84 mg/l |
| L-cystine | with 30 to 80, in particular 48 mg/l |
| L-histidine•HCl•H₂O | with 25 to 65, in particular 42 mg/l |
| L-leucine | with 70 to 140, in particular 105 mg/l |
| L-lysine•HCl | with 110 to 170, in particular 146 mg/l |
| L-methionine | with 20 to 50, in particular 30 mg/l |
| L-phenylalanine | with 40 to 80, in particular 66 mg/l |
| L-threonine | with 60 to 120, in particular 95 mg/l |
| L-tryptophan | with 13 to 20, in particular 16 mg/l |
| L-tyrosine | with 40 to 90, in particular 72 mg/l |
| L-valine | with 60 to 120, in particular 94 mg/l |
| L-serine | with 20 to 60, in particular 42 mg/l |
| Choline chloride | with 2 to 10, in particular 4 mg/l |
| Folic acid | with 2 to 10, in particular 4 mg/l |
| Nicotinamide | with 2 to 10, in particular 4 mg/l |
| Pyridoxal•HCl | with 2 to 10, in particular 4 mg/l |
| Riboflavin | with 0.2 to 1, in particular 0.4 mg/l |
| Thiamine HCl | with 2 to 10, in particular 4 mg/l |

11. Method according to any one of the preceding claims, **characterised in that** the conversion layer (5) is formed with a floe-like layer morphology (11) having crack structures (13), and that in particular the layer morphology (11) in the first coating step (I) ensures a sufficient electrical residual conductivity between the immersion bath and the component material and/or an adhesive bond between the conversion layer (5) and the light metal CDC layer (6) increases by the liquid starting component penetrating the light metal CDC layer (6).

12. Method according to any one of the preceding claims, **characterised in that** the coating process (L) has at least one further coating step (II), in which at least one layer (7) is applied in a powder coating process with applied DC voltage.

## Revendications

1. Procédé de passivation d'une surface métallique (25) d'un élément en métal léger (3), dans lequel une couche de conversion (5) est appliquée sur la surface (25) de l'élément en métal léger (3) lors d'une étape de passivation (P), dans lequel la couche de conversion (5) contenant du phosphate de calcium est produite sur la surface de l'élément métallique (25) lors de l'étape de passivation (P) en utilisant une solution de passivation aqueuse, laquelle couche de conversion présente des oxydes et hydroxydes du matériau de l'élément et de la solution de passivation et contient des acides aminés, dans lequel la couche de conversion (5) de l'élément (3) est recouverte d'au moins une couche (6, 7, 9) lors d'un processus de revêtement (L) consécutif, dans lequel la valeur du pH de la solution de passivation se situe dans une plage allant de neutre à acide, **caractérisé en ce que** le processus de revêtement (L) présente une première étape de revêtement (I) lors de laquelle une couche KTL de métal léger (6), c'est-à-dire une couche protectrice organique, est formée, et ce lors d'un procédé de trempage avec application d'une tension continue, ce qui fait que les particules de vernis dissoutes dans le bain de trempage sont attirées par l'élément métallique (3) et adhèrent là en formant la couche KTL de métal léger (6).

2. Procédé selon la revendication 1, **caractérisé en ce qu'**au moins la surface métallique (25) de l'élément (3) est formée par un métal léger, en particulier du magnésium, de l'aluminium ou des alliages de ceux-ci.

3. Procédé selon la revendication 1 ou 2, **caractérisé en ce que** la solution de passivation présente comme activateurs destinés à l'activation de la surface métallique (25) de l'élément (3) au moins les constituants suivants :
NaCl avec une concentration entre 5 000 et 8 000, en particulier 6 400 mg/l ; et/ou
KCl avec une concentration entre 300 et 500, en particulier 400 mg/l.

4. Procédé selon la revendication 1, 2 ou 3, **caractérisé en ce que** la solution de passivation présente comme catalyseurs et formateurs de couche au moins l'acide aminé suivant :
D-Ca-pantothénate avec une concentration entre 2 et 20, en particulier 4 mg/l.

5. Procédé selon l'une quelconque des revendications précédentes, **caractérisé en ce que** la solution de passivation présente comme agent adhésif de couche au moins l'acide aminé suivant :
L-isoleucine avec une concentration entre 90 et 150, en particulier 105 mg/l.

6. Procédé selon l'une quelconque des revendications précédentes, **caractérisé en ce que** la solution de passivation contient, pour aider à la formation de couche, au moins les constituants suivants qui sont intégrés comme fragments (c'est-à-dire Ca²⁺ ou PO₄³⁻) dans la couche de conversion :
NaH₂PO₄ avec une concentration entre 100 et 170, en particulier 124 mg/l, et/ou
CaCl₂ avec une concentration entre 170 et 300, en particulier 200 mg/l.

7. Procédé selon l'une quelconque des revendications précédentes, **caractérisé en ce que** la couche de conversion (5) présente, pour aider à la formation de couche, des constituants contenant du carbonate et **en ce que**, en particulier pour la fourniture des constituants contenant du carbonate, la solution de passivation contient du NaHCO₃, et ce en particulier avec une concentration entre 3 500 et 4 500, en particulier 3 700 mg/l.

8. Procédé selon l'une quelconque des revendications précédentes, **caractérisé en ce que** la solution de passivation contient, pour aider à la formation de couche, du Na-pyruvate et **en ce que** la concentration de celui-ci est comprise entre 90 et 170 mg/l, en particulier est de 110 mg/l.

9. Procédé selon l'une quelconque des revendications précédentes, **caractérisé en ce que** la solution de passivation aqueuse contient au moins les constituants suivants dont les concentrations sont à l'image de leurs concentrations dans le sang humain :
| | |
|---|---|
| NaCl | avec en particulier 6 400 mg/l |
| KCl | avec en particulier 400 mg/l |
| NaH₂PO₄ | avec en particulier 124 mg/l |
| CaCl₂ | avec en particulier 200 mg/l |
| NaHCO₃ | avec en particulier 3 700 mg/l |
| Na-pyruvate | avec en particulier 110 mg/l |
| D-Ca-pantothénate | avec en particulier 4 mg/l |
| Myo-inositol | avec en particulier 7,2 mg/l |
| L-isoleucine | avec en particulier 105 mg/l |

10. Procédé selon l'une quelconque des revendications précédentes, **caractérisé en ce que** la solution de passivation contient pour augmenter le comportement de revêtement, au moins un ou plusieurs, en particulier tous, les constituants suivants :
| | |
|---|---|
| L-arginine•HCl | avec 50 à 120, en particulier 84 mg/l |
| L-cystine | avec 30 à 80, en particulier 48 mg/l |
| L-histidine•HCl•H₂O | avec 25 à 65, en particulier 42 mg/l |
| L-leucine | avec 70 à 140, en particulier 105 mg/l |
| L-lysine•HCl | avec 110 à 170, en particulier 146 mg/l |
| L-méthionine | avec 20 à 50, en particulier 30 mg/l |
| L-phénylalanine | avec 40 à 80, en particulier 66 mg/l |
| L-thréonine | avec 60 à 120, en particulier 95 mg/l |
| L-thryptophane | avec 13 à 20, en particulier 16 mg/l |
| L-tyrosine | avec 40 à 90, en particulier 72 mg/l |
| L-valine | avec 60 à 120, en particulier 94 mg/l |
| L-sérine | avec 20 à 60, en particulier 42 mg/l |
| Chlorure de choline | avec 2 à 10, en particulier 4 mg/l |
| Acide folique | avec 2 à 10, en particulier 4 mg/l |
| Nicotinamide | avec 2 à 10, en particulier 4 mg/l |
| Pyridoxal•HCl | avec 2 à 10, en particulier 4 mg/l |
| Riboflavine | avec 0,2 à 1, en particulier 0,4 mg/l |
| Thiamine-HCl | avec 2 à 10, en particulier 4 mg/l |

11. Procédé selon l'une quelconque des revendications précédentes, **caractérisé en ce que** la couche de conversion (5) est réalisée avec une morphologie de couche (11), en forme de blocs, avec des structures de fissures (13) et **en ce que** la morphologie de couche (11) en particulier garantit lors de la première étape de revêtement (I) une conductivité électrique résiduelle suffisante entre le bain de trempage et le matériau de l'élément et/ou, par pénétration des composants de départ liquides de la couche KTL de métal léger (6), augmente une liaison adhésive entre la couche de conversion (5) et la couche KTL de métal léger (6).

12. Procédé selon l'une quelconque des revendications précédentes, **caractérisé en ce que** le processus de revêtement (L) présente au moins une autre étape de revêtement (II) lors de laquelle au moins une couche (7) est appliquée, et ce dans un processus de revêtement par poudre avec application d'une tension continue.
